# EUROPÄISCHE PATENTSCHRIFT

(11) **EP 1 934 398 B1**
(45) Veröffentlichungstag und Bekanntmachung des Hinweises auf die Patenterteilung: **04.07.2012**
(21) Anmeldenummer: 06793994.2
(22) Anmeldetag: 09.10.2006
(51) Int. Cl.: D06M 15/643, D06M 15/263, D06M 15/256, D06M 13/463, C11D 3/00, C11D 3/37, C11D 1/62

(54) **SCHMUTZABWEISENDES AUSRÜSTUNGSMITTEL ENTHALTENDES MITTEL**
PRODUCT CONTAINING A SOIL-REPELLENT FINISHING AGENT
SUBSTANCE CONTENANT UN AGENT D'APPRET DE PROTECTION CONTRE LES SALISSURES

(30) Priorität: 14.10.2005 DE 102005049724; 08.12.2005 DE 102005058730
(43) Veröffentlichungstag der Anmeldung: 25.06.2008
(73) Patentinhaber: Vorwerk & Co. Interholding GmbH, 42275 Wuppertal (DE)
(72) Erfinder: SCHWEPPE, Sabine, 40789 Monheim (DE); FRIEDRICHS, Renate, 42369 Wuppertal (DE)
(74) Vertreter: Müller, Enno
(86) Internationale Anmeldenummer: PCT/EP2006/067174
(87) Internationale Veröffentlichungsnummer: WO 2007/042489

(56) Entgegenhaltungen:
- EP-A1- 1 156 151
- EP-A2- 0 458 356
- DE-U1-202004 012 143
- US-A1- 2003 192 130

## Beschreibung

Die Erfindung betrifft ein schmutzhemmendes, als schmutzabweisendes Ausrüstungsmittel 0,01 bis 50% Polysiloxan enthaltendes Teppich-Reinigungsmittel zur schmutzhemmenden Ausrüstung für textile Bodenbeläge.

Mittel zur schmutzhemmenden Ausrüstung von textilen Flächen mit schmutzabweisendem Ausrüstungsmittel sind bekannt. Diese basieren zumeist auf Fluorcarbonen. Auch fluoralkylfreie Produkte auf Basis von Polysiloxanen oder Polyacrylaten sind bekannt. In der EP 1156151 B1 ist ein Mittel zur schmutzhemmenden Ausrüstung für textile Flächen beschrieben, das ein Trägermaterial und eine Wirkstofflösung enthält, die als schmutzhemmende Substanz ein Fluorcarbonharz oder ein Polysiloxanderivat oder eine Kombination davon beinhaltet. Dieses Mittel dient zur schmutzhemmenden Ausrüstung textiler Flächen, insbesondere textiler Bodenbeläge, sowie deren Reinigung. Aus der EP 0 458 356 A2 ist ein Mittel zur Verhinderung einer Wiederanschmutzung bekannt, das auf Fluorcarbon basiert. Aus der DE 20 2004 012 143 U1 ist ein Imprägnierungsmittel für textile Fasern bekannt, das ein Zusatzmittel aus der Gruppe der organofunktionellen Silane enthält, zudem kationisches Tensid.

Im Hinblick auf den zuvor beschriebenen Stand der Technik wird eine technische Problematik der Erfindung darin gesehen, ein Teppichreinigungsmittel der in Rede stehenden Art derart verbessert weiterzubilden, dass bei gegenüber dem bekannten Stand der Technik gleichem Anteil von schmutzhemmendem Ausrüstungsmittel, Polysiloxan, in dem Reinigungsmittel eine Verbesserung der schmutzabweisenden Wirkung erreicht wird bzw. bei gegenüber dem Stand der Technik verringertem Anteil des Ausrüstungsmittels in dem Reinigungsmittel eine zumindest gleiche schmutzabweisende Wirkung erzielt wird. Diese Problematik ist durch den Gegenstand des Anspruches 1 gelöst. Als kationische Tenside bezeichnet man Substanzen, die eine positiv geladene funktionelle Gruppe besitzen. Wie jedes Tensid sind auch die kationischen Tenside aus einem polaren und einem unpolaren Teil aufgebaut. Als unpolarer Teil dienen verschiedene Alkylreste. Die polare Gruppe ist in der Regel eine quaternäre Ammonium-Einheit. Durch die Verwendung eines Netzmittels in Form eines kationischen Tensids werden zumindest gleiche, sogar verbesserte schmutzabweisende Wirkungen gegenüber Reinigungsmitteln erzielt, die ein Polysiloxan bzw. ein anderes schmutzhemmendes Ausrüstungsmittel ohne ein solches vorgeschlagenes synergistisch wirkendes Netzmittel beinhalten. Dies selbst bei einer Einsparung von bis zu 50 % der schmutzhemmenden Ausrüstungsmenge. So kann bspw. bei einer Halbierung der Ausrüstungsmenge und einem Zusatz in Form eines kationischen Tensids eine verbesserte schmutzabweisende Wirkung in einer Größenordnung von 10 bis 30 % erreicht werden.

In einer bevorzugten Ausgestaltung ist das kationische Tensid eine quaternäre Ammoniumverbindung, so bspw. Dodexyl- oder Hexadecyltrimethylammoniumchlorid. Das auf die auszurüstende textile Fläche aufzubringende Reinigungs- / Schmutzhemmungsmittel weist 0,01 bis 1 Gew.-%, bevorzugt 0,25 bis 1 Gew.-% Netzmittel auf. Versuche ergaben gute Ergebnisse hinsichtlich des Wiederanschmutzverhaltens bei einer Zugabe von 0,5 Gew.-% Netzmittel bzw. Antistatikum, dies weiter bevorzugt unter Halbierung der ursprünglichen Menge an Ausrüstungsmittel. Das Netzmittel liegt mit einem Festkörpergehalt von 25 - 50 % vor, so weiter beispielsweise 30 - 40 %, bevorzugt 36 %. So ist beispielsweise bei einem 3%igen Polysiloxananteil 0,5 % Netzmittel vorgesehen, womit annähernd gleiche Wiederanschmutzungswerte erzielt werden, wie bei Mitteln, die einen doppelt hohen Anteil an Polysiloxan ohne Netzmittel in Form von kationischen Tensiden aufweisen. Die Menge des Netzmittels entspricht einem Sechstel bis einem Drittel der Menge des Ausrüstungsmittels. Weiter bspw. etwa einem Zwanzigstel bis einem Zehntel der Gesamtmenge des das Ausrüstungsmittel und das Netzmittel aufweisenden Auftragsmittels. Hierbei kann durch Halbierung der Ausrüstungsmenge unter Zusatz eines Netzmittels von etwa 10 - 20 % der schmutzhemmenden Ausrüstungsmenge eine um 10 - 30 % verbesserte schmutzabweisende Wirkung erreicht werden.

Das erfindungsgemäße Mittel wird nachstehend anhand der beigefügten Zeichnungen, die lediglich Ausführungsbeispiele des Mittels wiederspiegeln, näher erläutert. Es zeigt:
- Fig.1: ein Diagramm zur Darstellung der Wiederanschmutzungshemmung eines Teppichreinigungsmittels mit unterschiedlichen Anteilen eines schmutzhemmenden Ausrüstungsmittels im Vergleich zu einem Standard-Teppichreinigungsmittel ohne Ausrüstungsmittel;
- Fig. 2: ein Balkendiagramm zur Darstellung der synergistischen Wirkung eines Netzmittels und eines Polysiloxans bei der Wiederanschmutzungshemmung im Vergleich zu einem Standard-Teppichreinigungsmittels ohne Ausrüstungsmittel;
- Fig. 3: ein weiteres Balkendiagramm zur Darstellung der Wiederanschmutzungshemmung im Vergleich zu einem unbehandelten Teppich bei Verwendung verschiedener schmutzhemmender Ausrüstungsmittel mit einem vorgeschlagenen Netzmittel im Vergleich zu den schmutzhemmenden Ausrüstungsmitteln ohne Netzmittel.

Die Bestimmung des Anschmutzverhaltens von neuen, erstmalig behandelten bzw. gereinigten Teppichen gibt Aufschluss darüber, wie ein Reinigungsmittel im Vergleich zu einem unbehandelten Teppich oder einem mit einem anderen Reinigungsmittel behandelten Teppich das Wiederanschmutzverhalten beeinflusst. Je nach Beschaffenheit des Reinigungsmittels kann eine erhöhte, neutrale oder verzögerte Anschmutzung bzw. Wiederanschmutzung erfolgen.

Die Wiederanschmutzhemmung gibt hierbei an, ob ein Reinigungsmittel kombiniert mit einem Ausrüstungsmittel die Teppichfasern so schützt, dass trockener Schmutz weniger am Teppichpol haftet und dieser deutlich geringer anschmutzt als bei einem unbehandelten Teppich.

Der mit einem Korrekturfaktor versehene Vergleich zu einer Standardrezeptur ohne schmutzhemmendem Ausrüstungsmittel mit neutralem Wiederanschmutzverhalten bezeichnet, ob eine Rezeptur eine stärkere (negativer Wert) oder geringere (positiver Wert) Wiederanschmutzung als diese Standardrezeptur zeigt. Entsprechend beschreibt eine große positive Differenz eine starke schmutzabweisende Wirkung. Ist die Differenz negativ, ist eine im Vergleich zur Referenzrezeptur stärkere Wiederanschmutzung erfolgt.

Es wurde die Wiederanschmutzungshemmung eines Teppichreinigungsmittels mit unterschiedlichen Anteilen eines Polysiloxans (Ausrüstungsmittel A) im Vergleich zu einem Standard-Teppichreinigungsmittel ohne Ausrüstungsmittel ermittelt (vgl. Fig.1), um den Verlauf der Abhängigkeit zu bestimmen. Unterschiede ab 0,5 ΔE werden optisch wahrgenommen.

Eine Rezeptur mit einem 44%igen Anteil an Ausrüstungsmittel A erreicht im Vergleich zu einer Standardrezeptur ohne Ausrüstungsmittel eine Wiederanschmutzungshemmung von 4,7 ΔE. Entsprechend ist eine starke schmutzabweisende Wirkung erzielt. Eine lineare Abhängigkeit ist bis zu einem Anteil an Polysiloxan A bis 8 % mit einer Wiederanschmutzungshemmung von 3,2 ΔE gegeben.

Es erweist sich als vorteilhaft, eine möglichst geringe Menge an Ausrüstungmitteln A einzusetzen. Durch die synergistische Wirkung einer Kombination aus Ausrüstungsmittel A und eines Netzmittels N und Antistatikums wird die Wiederanschmutzungshemmung verstärkt (vgl. Fig. 2). Wird das Netzmittel N und Antistatikum ohne Ausrüstungsmittel A in eine Rezeptur eingesetzt, wird bei 1%igem (N) bzw. 4%igem (N') Zusatz eine Wiederanschmutzungshemmung von 1,1 bzw. 1,6 ΔE erreicht. Dies bedeutet, dass eine um den Faktor 4 erhöhte Konzentration lediglich eine geringe Erhöhung der Wirksamkeit um 0,5 ΔE bewirkt.

Eine Rezeptur mit 6%igem Polysiloxananteil A weist eine Wiederanschmutzungshemmung von 2,3 ΔE auf. Durch eine Kombination AN" von 3 % Polysiloxan A mit 0,5 % des Netzmittels N und Antistatikums wird jedoch eine Wiederanschmutzungshemmung im annähernd gleichen Bereich, konkret von etwa 2,4 ΔE erreicht. Wird das Netzmittel N und Antistatikum 1%ig zugesetzt, so verbessert sich die Wiederanschmutzungshemmung weiter auf 2,7 ΔE (Kombination AN). Entsprechend ist bei halbiertem Ausrüstungsmittel wie Polysiloxan unter Zugabe von 1 % des Netzmittels N eine weiter verbesserte schmutzabweisende Wirkung erreicht. Die Zugabe von 0,25 % Netzmittel N (Kombination AN') erbrachte keine verbesserte Wiederanschmutzhemmung.

Es ist aus dem Balkendiagramm in Fig. 3 zu erkennen, dass jeweils die 1 %ige Zugabe des Netzmittels N die Wirksamkeit der eingesetzten Ausrüstungsmittel A, A', A" deutlich verstärkt, so bei den gezeigten Beispielrezepturen AN, A'N und A"N um 4 - 6%.

Durch die vorgeschlagene Rezeptur mit 3 % Ausrüstungsmittel A, Polysiloxan, und 0,5 % -1 % Netzmittel N wird die Anzahl der Reinigungszyklen auf dem verwendeten Teppichboden um etwa die Hälfte reduziert.

Das Reinigungsmittel enthält bevorzugt folgende Bestandteile zu folgenden Anteilen:
- 30 - 55 Gew.-% organische Fasern (z.B. Zellulose mit Wassergehalt 2,5%)
- 0,01 - 50 % schmutzabweisendes Ausrüstungsmittel (Festkörpergehalt z.B. 15%ig), Polysiloxane,
- 0,01 - 10 Gew.-% anionisches, nicht ionisches, kationisches oder amphoteres Tensid oder Tensidgemisch (Festkörpergehalt z.B. 47%ig), vorzugsweise amphoteres Tensid
- 0,01 - 11 Gew.-% kationisches Tensid als Netzmittel und Antistatikum (Festkörpergehalt z.B. 36 %), wie z.B. eine quaternäre Ammoniumverbindung
- 0 - 0,5 Gew.-% weitere Zusätze (z.B. Konservierungsmittel, Duftstoffe)
- Wasser bis 100 %

Eine Beispielrezeptur ist wie folgt aufgebaut:
42,00 Gew.-% Zellulose
45,15 Gew.-% Wasser
5,00 Gew.-% anorganisches Salz
0,50 Gew.-% Netzmittel und Antistatikum
4,26 Gew.-% amphoteres Tensid
0,10 Gew.-% Duftstoff
3,00 Gew.-% Polysiloxan

Die Rezeptur beinhaltet ein Trägermaterial, durch das die Aufbringung des Ausrüstungsmittels A erfolgt. Durch den Zusatz des Netzmittels N und Antistatikums in der erforderlichen Menge wird dabei eine gleichmäßige Übertragung des Ausrüstungsmittels A auf die Faser erreicht und die schmutzabweisende Wirkung verbessert, da dafür ein durchgehender Film ausschlaggebend ist. Eine optimale Wirkung wird durch die aufeinander abgestimmten Mengen an Ausrüstungsmittel A und Netzmittel N und Antistatikum erzielt.

## Patentansprüche

1. Schmutzhemmendes, als schmutzabweisendes Ausrüstungsmittel 0,01 - 50 % Polysiloxan enthaltendes Teppichreinigungsmittel zur schmutzhemmenden Ausrüstung für textile Bodenflächen, wobei das Reinigungsmittel weiter 30 - 55 Gew.-% organische Fasern, 0,01-10 Gew.-% anionisches, nicht ionisches oder amphoteres Tensid oder Tensidgemisch, 0,01-1 Gew.-% kationisches Tensid als Netzmittel und Antistatikum, 0 - 0,5 Gew.-% weitere Zusätze wie Konservierungsmittel oder Duftstoffe und Wasser bis 100 % enthält, wobei das Netzmittel zudem mit einem Festkörpergehalt von 25 - 50 % vorliegt, und die Menge des Netzmittels (N) einem Sechstel bis einem Drittel der Menge des Ausrüstungsmittels (A) entspricht.

2. Mittel nach Anspruch 1, **dadurch gekennzeichnet, dass** das kationische Tensid eine quarternäre Ammoniumverbindung ist.

3. Mittel nach einem der vorhergehenden Ansprüche, **dadurch gekennzeichnet, dass** das Teppichreinigungsmittel 0,25-1 Gew.-% Netzmittel aufweist.

4. Mittel nach Anspruch 3, **dadurch gekennzeichnet, dass** das Reinigungsmittel 0,5 Gew.-% Netzmittel bzw. Antistatikum aufweist.

5. Mittel nach Anspruch 1, **dadurch gekennzeichnet, dass** der Festkörpergehalt des Netzmittels (N) 30 - 40%.

6. Mittel nach Anspruch 5, **dadurch gekennzeichnet, dass** der Festkörpergehalt des Netzmittels 36% beträgt.

## Claims

1. Soil-inhibiting carpet cleaning agent, as a soil-repelling finishing agent containing 0.01-50 % polysiloxane, for finishing textile floorings in a soil-inhibiting manner, wherein the cleaning agent further contains 30-55 % by weight organic fibres, 0.01-10 % by weight anionic, non-ionic or amphoteric surfactant or surfactant mixture, 0.01-1 % by weight cationic surfactant as a wetting agent and antistatic, 0-0.5 % by weight other ingredients such as preservatives or fragrances and water up to 100 %, wherein the wetting agent additionally has a solids content of 25-50 %, and the amount of wetting agent (N) corresponds to from one sixth to one third of the amount of finishing agent (A).

2. Agent according to claim 1, **characterised in that** the cationic surfactant is a quaternary ammonium compound.

3. Agent according to any one of the preceding claims, **characterised in that** the carpet cleaning agent comprises 0.25-1 % by weight wetting agent.

4. Agent according to claim 3, **characterised in that** the cleaning agent comprises 0.5 % by weight wetting agent or antistatic.

5. Agent according to claim 1, **characterised in that** the solids content of the wetting agent (N) is 30-40 %.

6. Agent according to claim 5, **characterised in that** the solids content of the wetting agent is 36 %.

## Revendications

1. Produit de nettoyage de tapis antisalissure, contenant 0,01 à 50 % de polysiloxane comme agent d'apprêt de protection contre les salissures, destiné à servir d'apprêt antisalissure pour des surfaces de sol textiles, sachant que le produit de nettoyage contient en outre 30 à 55 % en poids de fibres organiques, 0,01 à 10 % en poids d'un tensioactif, ou mélange de tensioactifs, anionique, non ionique ou amphotère, 0,01 à 1 % en poids d'un tensioactif cationique comme agent mouillant et agent antistatique, 0 à 0,5 % en poids d'autres additifs, tels que des conservateurs ou des parfums et de l'eau jusqu'à 100 %, l'agent mouillant se présentant en outre avec une teneur en solides allant de 25 à 50 % et la quantité de l'agent mouillant (N) représentant un sixième à un tiers de la quantité de l'agent d'apprêt (A).

2. Produit selon la revendication 1, **caractérisé en ce que** le tensioactif cationique est un composé d'ammonium quaternaire.

3. Produit selon l'une quelconque des revendications précédentes, **caractérisé en ce que** le produit de nettoyage de tapis présente 0,25 à 1 % en poids d'un agent mouillant.

4. Produit selon la revendication 3, **caractérisé en ce que** le produit de nettoyage présente 0,5 % en poids d'un agent mouillant ou d'un agent antistatique.

5. Produit selon la revendication 1, **caractérisé en ce que** la teneur en solides de l'agent mouillant (N) se situe dans la plage allant de 30 à 40 %.

6. Produit selon la revendication 5, **caractérisé en ce que** la teneur en solides de l'agent mouillant est de 36 %.
